# EUROPÄISCHE PATENTSCHRIFT

(11) **EP 3 050 687 B1**
(45) Veröffentlichungstag und Bekanntmachung des Hinweises auf die Patenterteilung: **12.04.2017**
(21) Anmeldenummer: 15153005.2
(22) Anmeldetag: 29.01.2015
(51) Int. Cl.: B27N 1/00, B27N 3/06, B27N 3/18, B27N 3/24, B29C 70/02

(54) **Verfahren zur Herstellung und simultanen Dekorbeschichtung einer Holzwerkstoffplatte, insbesondere eines Holz-Kunststoff-Verbundwerkstoffs**
Method for preparation and simultaneous decorative coating of a composite wood board, in particular a wood-plastic composite material
Procédé de fabrication et de revêtement simultané de décor d'une plaque en bois dotée de décor, en particulier d'un matériau composite bois/matière synthétique

(43) Veröffentlichungstag der Anmeldung: 03.08.2016
(73) Patentinhaber: Flooring Technologies Ltd., Kalkara SCM1001 (MT)
(72) Erfinder: Dr. Kalwa, Norbert, 32805 Horn-Bad Meinberg (DE)
(74) Vertreter: Maikowski & Ninnemann Patentanwälte Partnerschaft mbB

(56) Entgegenhaltungen:
- EP-A1- 2 762 328
- EP-A1- 2 808 463
- WO-A1-2009/135883
- DE-A1- 4 030 774
- US-A1- 2004 028 958

## Beschreibung

Die vorliegende Erfindung betrifft ein Verfahren zur Herstellung und simultanen Dekorbeschichtung einer Holzwerkstoffplatte in Form eines Holz-Kunststoff-Verbundwerkstoffs nach Anspruch 1.

### Beschreibung

Die Verwendung von Holzwerkstoffplatten, z.B. in Form von Holzfaserplatten in unterschiedlichen Ausgestaltungen zur Verwendung als Laminatboden oder zur Verkleidung von Wänden oder auch bei der Herstellung von Möbeln ist seit langem bekannt. So werden beispielsweise Holzfaserplatten in Form von mitteldichten Holzfaserplatten (MDF-Platten) oder hochdichten Holzfaserplatten (HDF-Platten) verwendet, welche durch Verpressen entsprechender Holzfasern oder Späne mit einem duroplastischen Kunststoffharz als Bindemittel gewonnen werden.

WO 2009/135883 offenbart eine Holzwerkstoffplatte und ein Verfahren zur Herstellung einer solchen. Erfindungsgemäß wird eine Holzwerkstoffplatt, insbesondere eine Spanplatte an einer Oberfläche geschliffen. Nach dem Benetzen der geschliffenen Oberfläche mit Wasser oder einer Emulsion wird diese durch Verdichten geglättet. Die geglättete Oberfläche wird durch das Aufpressen einer hochglänzenden Laminatbeschichtung beschichtet.

EP 2 808 463 offenbart eine Holzwerkstoffplatte mit Lederpartikeln oder bedruckter Schicht aus Lederpartikeln und ein Verfahren zu deren Herstellung.

Ein besonderes Problem bei der Verwendung der genannten Holzfaserplatten besteht in der Empfindlichkeit der eingesetzten Holzfasern oder Holzspäne gegenüber hohen Luftfeuchten und direktem Wasserkontakt. Während dieses Problem bei Möbeln oder Produkten für den Innenausbau durch konstruktive oder technologische Maßnahmen relativ leicht beherrscht werden kann, ist dies bei Bodenbelägen z.B. Fussbodenlaminaten auf der Basis von Holz oder Holzwerkstoffen häufig deutlich problematischer.

Bodenbeläge auf der Basis von Holz oder Holzwerkstoffplatten wie Laminatböden oder Parkett reagieren auf Wasserkontakt schnell mit Quellungen und/oder Dimensionsänderungen. Dies wird u.a. durch Einwirkungen von Pflegemitteln auf Wasserbasis hervorgerufen, welche teilweise sehr häufig und sehr intensiv verwendet werden. Auch können hohe Luftfeuchten vergleichbare Prozesse auslösen. Darüber hinaus steht der Bodenbelag typischerweise auch in einem direkten Kontakt mit den Gebäudeteilen wie z.B. Betondecken/Estrich oder Wänden, die ebenfalls Feuchtigkeit in dem Bodenbelag transportieren können. Aus diesem Grund wird bei der Herstellung der obengenannten Holzwerkstoffprodukte auf quellarme Hölzer oder Holzwerkstoffe zurückgegriffen, was zwar die beschriebenen Probleme mindern, aber nicht gänzlich verhindern kann. Teilweise kommen auch anorganische Trägerplatten zur Herstellung von Produkten mit Holzoberflächen zum Einsatz, wobei es hier zu Verklebungs-, Bearbeitungs- oder Verlegeproblemen kommen kann.

Als Alternative zur Verwendung von Laminatböden mit dem genannten Quellungsproblem wurden in der Vergangenheit zunehmend Fußbodenbeläge auf Basis von Polyvinylchlorid (PVC) eingesetzt, die ein sehr geringes bis gar keine Quellung aufweisen. Nachteilig bei der Verwendung von PVC-Fußböden ist allerdings deren hohe Kratzanfälligkeit und Kriechneigung, was insbesondere in hochfrequentierten Bereichen (wie z.B. Verkaufsbereichen) zu einer schnellen Abnutzung und Unansehnlichkeit des Fußbodenbelages führt.

Aus diesen Gründen hat man in der Vergangenheit häufig sogenannte Holz-Kunststoff-Verbundwerkstoffe (wood-plastic-composites, WPC) als Trägermaterialien für Holzprodukte verwendet. Diese Trägermaterialien besitzen eine sehr geringe Quellung von weniger als 3% und eine hohe Dimensionsstabilität.

WPCs sind Verbundwerkstoffe auf der Basis von Holzmehl oder Holzspänen und thermoplastischen Kunststoffen, welchen ggf. noch weitere Additive zugesetzt werden können. Die Gemische aus Holzfasern und Thermoplasten werden aufgeschmolzen und zu Agglomeraten verarbeitet. Im weiteren Herstellungsprozess werden die Agglomerate in Extrudern aufgeschmolzen und zu relativ kleinformatigen Platten verarbeitet. Die Breite der Platten liegt hierbei meist in einem Bereich von weniger als einem Meter bedingt durch den Herstellungsprozess in einem Extruder. Auch liegt die Produktivität pro Stunde in einem niedrigen einstelligen Quadratmeterbereich, so dass die Kombination aus niedriger Produktivität und begrenzter Plattengröße relativ hohe Kosten der so hergestellten WPC-Platten begründet. Meist werden die Produkte nur im Endlosverfahren in den entsprechenden Breiten produziert und auf die benötigte Länge getrennt.
Bei einem neueren Verfahren (WO 2014111192 A1) werden die Agglomerate homogen auf ein Band gestreut, in einer Doppelband-Presse zu einer Platte gepresst und abgekühlt.

Cellulose-Kunststoff-Verbundwerkstoffe können gemäß US 2004/0028958 beispielsweise aus Biko-Fasern und einer Cellulose-Komponente hergestellt werden. Als Cellulose-Komponenten werden zum Beispiel rezykliertes Zeitungspapier oder andere Papierprodukte verwendet, welche mit feuerhemmenden Substanzen versetzt werden. Dadurch werden flexiblen und formbaren Fasermatten hergestellt, die in der Möbelindustrie als flexible feuerfeste Platten verwendet werden können.

Die WPC-Produkte besitzen eine niedrige Quellung, lassen sich wie Holz bearbeiten und sind sehr witterungsstabil. Im Außenbereich ist es üblicherweise ausreichend, wenn die Elemente einfarbig (meist braun) sind. Damit wird sich an die Holzprodukte angelehnt, die die WPC-Produkte substituieren sollen.

In den letzten Jahren ist aber auch vermehrt über eine Verwendung dieser WPC-Platten/- Elemente im Innenbereich nachgedacht. Ein wichtiger Anwendungsbereich ist dabei der Fußboden, wo es ebenfalls auf eine hohe Stabilität gegenüber Feuchtigkeit und Wasser ankommt. Allerdings werden im Bodenbelagsbereich normalerweise Produkte mit einer dekorierten Oberfläche verwendet. Aus diesem Grund müssen die unifarbenen WPC-Platten bzw. WPC-Elemente mit den üblichen Methoden (lackieren, bedrucken, folieren, Kurztaktbeschichten usw.) dekoriert werden.

Dem Dekorierungsvorgang steht aber das Problem der relativ kleinen Formate gegenüber. Dies bedeutet, dass die kleinformatigen WPC-Platten in der Regel nicht auf den vorhandenen Anlagen verarbeitet werden können. Selbst die, nach dem in der WO 2014111192 A1 beschriebenen Verfahren produzierten Platten sind vom Format her nur etwa einen Meter breit. Damit wird das Standardformat, das in der Holzwerkstoff-Industrie eingesetzt wird (2,07 m Breite), deutlich unterschritten.

Entsprechend ergeben sich hieraus die Nachteile einer niedrigen Produktivität, begrenzten Plattengröße und einem somit teuren Verfahren aufgrund notwendiger zusätzlicher Arbeitsschritte und eines zusätzlichen Maschinenbedarfs.

Der vorliegenden Erfindung liegt daher die technische Aufgabe zugrunde, die beschriebenen Nachteile zu beheben und ein Verfahren zur Verfügung stellen, das wenigstens für einen Teil der Dekorierungsverfahren eine deutlich einfachere und billigere Produktion ermöglicht. Dabei soll, wenn möglich ein Verfahrensschritt eingespart werden.

Diese Aufgabe wird mit einem Verfahren zur Herstellung von Holzwerkstoffplatten nach Anspruch 1 insbesondere dadurch gelöst, dass das Aufbringen mindestens einer Dekorlage auf mindestens die Oberfläche bereits während der Herstellung der WPC-Platten erfolgt.

Es wird demnach ein mehrstufiger Prozess, insbesondere ein dreistufiger Prozess bereitgestellt, in welchem zunächst aus einem Gemisch von Holzpartikeln, z.B. in Form von Holzfasern, und Kunststoffen, insbesondere thermoplastischen Kunststoffen, ein Vorvlies bzw. eine Dämpfstoffmatte mit einer niedrigen Rohdichte hergestellt wird. Dieses Vorvlies bzw. Dämpfstoffmatte mit einer niedrigen Rohdichte wird anschließend zunächst auf einer Doppelbandpresse unter hohem Druck und hoher Temperatur verdichtet und anschließend in einer Kühlpresse abgekühlt. Das vorliegende Verfahren ermöglicht die Herstellung von Holzwerkstoffplatten in Form von Holz-Kunststoff-Verbundwerkstoffen (WPCs) in großen Formaten, die sich zur Herstellung von Trägerplatten zur Verwendung als Fußbodenlaminate eignen, verbunden mit einer hohen Produktivität und somit niedrigeren Kosten.

In einer Ausführungsform des vorliegenden Verfahrens wird ein thermoplastischer Kunststoff, insbesondere in Form von thermoplastischen Granulaten oder Kunststofffasern in dem Holzpartikel-Kunststoff-Gemisch verwendet.

Der thermoplastische Kunststoff ist bevorzugter Weise ausgewählt aus einer Gruppe enthaltend Polyethylen (PE), Polypropylen (PP), Polyvinylchlorid (PVC), Polyester, Polyethylenterephthalat (PET), Polyamid (PA), Polystyrol (PS), Acrylnitril-Butadien-Styrol (ABS), Polymethylmethacrylat (PMMA), Polycarbonat (PC), Polyetheretherketon (PEEK), Polyisobutylen (PIB), Polybutylen (PB), Mischungen oder Copolymerisate davon. Insbesondere ist es bevorzugt, wenn als thermoplastischer Kunststoff PE, PP, PVC oder eine Mischung davon eingesetzt wird.

Wie oben erwähnt, kann der thermoplastische Kunststoff in Form von Kunststofffasern eingesetzt werden. Die Kunststofffasern können dabei als Monokomponentenfasern oder als Bikomponentenfasern vorliegen. Die thermisch aktivierbaren Kunststoff- bzw. Bindefasern führen in der Matrix aus Holzfasern bzw. Holzpartikel sowohl eine Binde- als auch eine Stützfunktion aus. Werden Monokomponentenfasern verwendet, bestehen diese bevorzugt aus Polyethylen oder anderen thermoplastischen Kunststoffen mit niedrigem Schmelzpunkt.

Bikomponentenfasern (auch als Biko-Stützfasern bezeichnet) werden besonders bevorzugt eingesetzt. Biko-Fasern erhöhen die Steifigkeit von Holzfaserplatten und verringern auch die bei thermoplastischen Kunststoffen (wie z.B. PVC-Laminaten) anzutreffende Kriechneigung.

Die Biko-Fasern bestehen typischerweise aus einem Tragfilament oder auch einer Kernfaser aus einem Kunststoff mit höherer Temperaturbeständigkeit, insbesondere Polyester oder Polypropylen, die von einem Kunststoff mit einem niedrigeren Schmelzpunkt, insbesondere aus Polyethylen, umhüllt bzw. ummantelt sind. Die Hülle bzw. der Mantel der Biko-Fasern ermöglicht nach Aufschmelzen bzw. Anschmelzen eine Vernetzung der Holzpartikel miteinander. Vorliegend werden insbesondere als Bikomponentenfasern solche auf der Basis von Thermoplasten wie PP/PE, Polyester/PE oder Polyester/Polyester verwendet.

In einer weiteren Ausführungsform des vorliegenden Verfahrens wird ein Holzpartikel-Kunststoff-Gemisch verwendet, welches ein Mischungsverhältnis von Holzpartikeln zu Kunststoff zwischen 90 Gew% Holzpartikel : 10 Gew% Kunststoffe und 20 Gew% Holzpartikel : 80 Gew% Kunststoffe, bevorzugt zwischen 70 Gew% Holzpartikel : 30 Gew% Kunststoffe und 40 Gew% Holzpartikel : 60 Gew% Kunststoffe umfasst. Das verwendete Holzpartikel-Kunststoffgemisch kann beispielhaft 44 Gew% Holzfasern bzw. Holzpartikel und 56 Gew% Biko-Fasern, z.B. Polyethylenterephthalat/ Polyethylenterephtelat-Coisophtalat-Fasern oder PP/PE-Fasern aufweisen.

Es ist ebenfalls vorstellbar, dass der Kunststoffanteil selbst auch ein Gemisch von verschiedenen Kunststoffen ist. So kann ein Kunststoffgemisch aus 20 Gew.% BiKomponentenfasern : 80 Gew% PE-Fasern bis zu 80 Gew.% Bikomponentenfasern : 20 Gew% PE-Fasern bestehen. Generell sind auch andere Zusammensetzungen möglich. Durch die Veränderung der Zusammensetzung der Kunststoffkomponente kann die zur Verdichtung des Vorvlieses bzw. Vlieses benötigte Temperatur verändert und angepasst werden.

Unter den vorliegend veränderten Holzpartikeln sind lignocellulosehaltige Zerkleinerungsprodukte wie z.B. Holzfasern, Holzspäne oder auch Holzmehl zu verstehen. Im Falle der Verwendung von Holzfasern kommen insbesondere trockene Holzfasern mit einer Länge von 1,0 mm bis 30 mm, bevorzugt 1,5 mm bis 24 mm und einer Dicke von 0,05 mm bis 1 mm zum Einsatz. Die Holzfaserfeuchte der verwendeten Fasern liegt dabei in einem Bereich zwischen 5 und 15 %, bevorzugt 6 und 12 % bezogen auf das Gesamtgewicht der Holzfasern.

Es ist ebenfalls möglich, die verwendeten Holzpartikel in Bezug auf den mittleren Korndurchmesser zu bestimmen, wobei der mittlere Korndurchmesser d50 zwischen 0,05 mm und 1 mm, bevorzugt 0,1 und 0,8 mm betragen kann.

Entsprechend der gewünschten Zusammensetzung des Holzpartikel-Kunststoff-Gemisches werden die einzelnen Komponenten (Holzpartikel und Kunststoff) in einem Mischer innig vermischt. Das Vermischen der Komponenten kann auch durch Eingeben in eine Blasleitung erfolgen. Hier erfolgt auf dem Weg von der Zugabe der Komponenten bis zum Vorratsbehälter eine intensive Vermischung durch die eingeblasene Luft als Transportmittel. Die intensive Vermischung der Komponenten wird im Vorratsbehälter durch die eingeblasene Transportluft noch fortgesetzt.

Aus dem Vorratsbehälter wird das Holzpartikel-Kunststoff-Gemisch, z.B. nach Abwiegen auf einer Flächenwaage, auf ein erstes Transportband über seine Breite gleichmäßig aufgeblasen. Die Menge an zugeführtem Holzpartikel-Kunststoff-Gemisch richtet sich nach der gewünschten Schichtdicke und der gewünschten Rohdichte des herzustellenden Vorvlieses. Typische Flächengewichte des gestreuten Vorvlieses können dabei in einem Bereich zwischen 3.000 und 10.000 g/m², bevorzugt zwischen 5.000 bis 7.000 g/m², liegen. Wie bereits erwähnt wird die Breite des gestreuten Vorvlieses durch die Breite des ersten Transportbandes bestimmt, und kann z.B. in einem Bereich bis zu 3.000 mm, bevorzugt 2.800 mm, insbesondere bevorzugt bis zu 2.500 mm liegen.

Nach dem Aufbringen des Holzpartikel-Kunststoff-Gemisches auf ein erstes Transportband unter Ausbildung eines Vorvlieses, wird das Vorvlies in mindestens einem ersten Temperofen zum Vorverdichten eingeführt. In einer besonders bevorzugten Ausführungsform des Verfahrens wird das Vorvlies aus Holzpartikeln und Kunststoff in dem mindestens einen Temperofen auf eine Temperatur erhitzt, die der Schmelztemperatur des verwendeten Kunststoffes entspricht oder darüber liegt.

Die Temperaturen im Temperofen können zwischen 130 und 200°C, bevorzugt 150 und 180°C, insbesondere bevorzugt 160 und 170°C liegen. Die Kerntemperatur des Vorvlieses liegt bevorzugt in einem Bereich zwischen 100 und 150°C, insbesondere bevorzugt bei ca. 130°C. Während des Erhitzens im Temperofen erfolgt ein Anschmelzen des Kunststoffmaterials, wodurch eine innige Verbindung zwischen dem Kunststoffmaterial wie z.B. den Kunststofffasern mit den Holzfasern hervorgerufen wird und gleichzeitig eine Verdichtung des Vorvlieses erfolgt. Dabei gilt, je höher die Kerntemperatur des Vorvlieses desto schneller kann die Presse gefahren werden, da der Verdichtungsprozess beschleunigt wird.

Die Temperaturen im Temperofen werden beispielsweise durch eingeblasene Heißluft erhalten.

In einer weiteren Ausführungsform des vorliegenden Verfahrens weist das vorverdichtete Vorvlies nach Austritt aus dem Temperofen eine Rohdichte (bzw. ein Raumgewicht) zwischen 40 und 200 kg/m³, bevorzugt 60 und 150 kg/m³, insbesondere bevorzugt zwischen 80 und 120 kg/m³ auf. Die Dicke des vorverdichteten Vorvlieses kann dabei zwischen 20 und 100 mm, bevorzugt 30 und 50 mm, insbesondere bevorzugt 35 und 45 mm liegen.

Es ist insbesondere bevorzugt, wenn der Vorschub des Förderbandes bzw. Transportbandes im Temperofen in einem Bereich zwischen 5 und 15 m/min, bevorzugt zwischen 6 und 12 m/min liegt.

Nach dem Verlassen des Temperofens kann das vorverdichtete Vorvlies abgekühlt und konfektioniert werden. Typische Konfektionierungsmaßnahmen sind z.B. die Besäumung des Vorvlieses. Der dabei anfallende Abfall, insbesondere die anfallenden Randstreifen, können verkleinert werden und in den Verfahrensprozess zurückgeführt werden. Da das gewünschte Mischungsverhältnis gegeben ist, kann das Material direkt in den Vorratsbehälter eingespeist werden.

In einer weiteren Variante des vorliegenden Verfahrens wird das vorverdichtete Vorvlies in der mindestens einen Doppelbandpresse auf eine Dicke zwischen 2 und 20 mm, bevorzugt 3 und 15 mm, insbesondere bevorzugt 4 und 10 mm verdichtet.
In einer bevorzugten Variante des vorliegenden Verfahrens wird bei diesem Verdichtungsprozess in der mindestens einen Doppelbandpresse mindestens auf der Oberseite des vorverdichteten Vorvlieses simultan eine Dekorlage aufgebracht. Dies kann auf einfache Art und Weise durch Zuführung der Dekorlage zu der mindestens einen Doppelbandpresse mittels einer Abwickelvorrichtung erfolgen.

Das Aufbringen der Dekorlage auf das vorverdichtete Vorvlies kann, wie bei einem herkömmlichen Laminat, durch Aufbringen einer Dekorlage auf Zellulosebasis, wie beispielweise durch das Aufbringen von Dekorpapier, erfolgen, wobei der Vielfältigkeit an verschieden gemusterten Dekorpapieren keine Grenzen gesetzt sind. Vorzugsweise werden Dekorpapiere mit einer Imprägnierung, wie beispielsweise einer wärmehärtbaren Kunstharzimprägnierung oder einem strahlenhärtbaren Lack, für das Herstellen der Dekorlage auf den Holz-Kunststoff-Verbundwerkstoff-Platten verwendet.

In einer weiteren Variante des erfindungsgemäßen Verfahrens kann das Aufbringen der Dekorlage auf das vorverdichtete Vorvlies durch Aufbringen mindestens einer Kunststoff-, Finish- und/oder Grundierfolie erfolgen. Auch das Aufbringen mehrerer Folien, beispielsweise von 2, 3, 4 oder 5 Folien, ausgewählt aus den Kunststoff-, Finish- und/oder Grundierfolien, ist möglich. Besonders bevorzugt ist es, wenn zum Aufbringen der Dekorlage eine dekorative Finishfolie verwendet wird.

Weiterhin ist es möglich, wenigstens die Oberseite der Platte aus dem Holz-Kunststoff-Verbundwerkstoff mit einer Oberflächenstruktur, beispielsweise unter Verwendung von Strukturgebern, zu versehen, wobei der Strukturgeber neben der Strukturierungs- auch die Schutzfunktion wahrnehmen kann.

Die Ausbildung der Oberflächenstruktur wenigstens an der Oberseite der Platte aus dem Holz-Kunststoff-Verbundwerkstoff kann insbesondere erfolgen durch:
a) Verwendung einer bereits strukturierten Dekorfolie;
b) Verwendung eines Strukturgeberpapiers, das zwischen dem oberen Band der Doppelbandpresse und der Oberseite des vorverdichteten Vorvlieses mitgeführt wird; oder
c) Einprägen einer Struktur während des Durchlaufs durch die Doppelbandpresse durch Verwendung eines oberen Bandes der Doppelbandpresse, das seinerseits eine Struktur aufweist.

Die strukturierte Dekorfolie gemäß der Möglichkeit a) kann beispielsweise eine Kunststofffolie sein, die ihrerseits bereits strukturiert ist.

Weiterhin kann das erfindungsgemäße Verfahren das simultane Auftragen einer Overlaylage oberhalb der Dekorlage während der Überführung des vorverdichteten Vorvlieses in die Doppelbandbandpresse umfassen. Bei einer nachfolgenden Strukturgebung, wie beispielsweise bei Verwendung eines Strukturgeberpapiers oder eines strukturierten oberen Bandes in der Doppelbandpresse kann diese Overlaylage entsprechend mitstrukturiert werden.

Im Falle der zuvor beschriebenen Möglichkeit a) ist keine nachträgliche Strukturierung der Overlaylage mehr nötig, da die Dekorlage bereits strukturiert ist.

Die Overlaylage kann gefüllt oder nicht gefüllt sind, d. h. mit Teilchen großer Härte ausgerüstet sein, um die Abriebfestigkeit zu erhöhen. Vorzugsweise wird bei dem erfindungsgemäßen Verfahren ein Overlaypapier verwendet, das ebenfalls mit einem wärmehärtbaren Kunstharz oder einem strahlenhärtbaren Lack imprägniert ist. Besonders bevorzugt ist es, wenn die imprägnierten Overlaypapiere zusätzlich mit abriebfesten Partikeln ausgerüstet sind. Die abriebfesten Partikel sind vorzugsweise ausgewählt aus der Gruppe enthaltend Aluminiumoxide, Borcarbide, Siliziumdioxide, Siliziumcarbide und Glaspartikel.

In einer anderen Ausführungsform des erfindungsgemäßen Verfahrens kann als Overlaylage auch eine Kunststofffolie, beispielsweise eine PP-Folie, verwendet werden.

In einer weiteren Ausführungsform des erfindungsgemäßen Verfahrens kann auf die Unterseite der Holz-Kunststoff-Verbundwerkstoff-Platte ein Gegenzug aufgebracht werden. Dadurch werden insbesondere die durch die auf der Oberseite der Holz-Kunststoff-Verbundwerkstoff-Platte aufgebrachten Dekor- und Overlaylagen wirkenden Zugkräfte ausgeglichen. In einer bevorzugten Ausführungsform wird der Gegenzug als Zelluloselage ausgeführt, die imprägniert ist. Beispielsweise kann der Gegenzug als mit einem wärmehärtbaren Kunstharz imprägniertes Papier ausgeführt sein. In einer besonders bevorzugten Ausführungsform entspricht der Schichtaufbau des Gegenzugs dem Schichtaufbau und der jeweiligen Schichtdicke genau der auf der Oberseite aufgebrachten Schichtfolge aus Dekor- und Overlaylagen.

Vorzugsweise sind die Dekor-, Overlay- und die Gegenzuglage alle als Zelluloselage ausgeführt. Besonders bevorzugt ist es, wenn die Zelluloselagen für die Herstellung der Dekor-, Overlay und der Gegenzuglage mit einem wärmehärtbaren Kunstharz oder oder strahlenhärtbaren Lack imprägniert sind.

Das wärmehärtbare Kunstharz für die Imprägnierung der Zelluloselagen ist deshalb vorzugsweise ausgewählt aus Harnstoffharz, Phenolharz, Melaminharz oder Gemischen daraus.

Der strahlenhärtbare Lack ist typischerweise ein nicht wasserverträglicher Lack, z.B. ausgewählt aus der Gruppe der Acrylate, modifizierte Acrylate und/oder Epoxide.

In einer weiteren Variante des erfindungsgemäßen Verfahrens können mindestens auf der Oberseite Trennpapiere oder Trennfolien eingesetzt werden, um Verklebungen oder thermische Überlastungen der Dekorlage mit bzw. durch die Metallbänder der Doppelbandpresse zu vermeiden.

Besonders gute Ergebnisse bei dem simultanen Aufbringen der Dekorlage und ggf. der Gegenzuglage auf das vorverdichtete Vorvlies und das weitere Verdichten des vorverdichteten Vorvlieses in der mindestens einen Dopelbandpresse können erzielt werden, wenn in dem Kunststofffaser-Anteil des Holz-Kunststoff-Verbundwerkstoffs der Anteil an PE- oder PP-Fasern mindestens bei 40 Gew.%, beispielsweise bei 45 Gew.%, 50 Gew.%, 55 Gew%, 60 Gew.% oder höher liegt. Die übrigen Kunststoffe können z. B. aus niedrigschmelzenden BiCo-Fasern (siehe oben) bestehen. Ein bevorzugtes Kunststofffasergemisch kann aus 60 Gew.% BiKomponentenfasern : 40 Gew% PE- oder PP-Fasern bis zu 40 Gew.% Bikomponentenfasern : 60 Gew% PE- oder PP-Fasern bestehen.

Beim Verdichten des Vorvlieses in der Doppelbandpresse wird vorzugsweise in einem Temperaturfenster gearbeitet, in dem die Kunststoffkomponente im Vlies bis in den Kern hinein mindestens plastifiziert wird, aber die thermische Stabilität der verwendeten Dekorlage, wie beispielsweise einer Folie, nicht überschritten wird. Damit wird im Herstellprozess ein direktes Verkleben der Dekorlage mit der aufgeschmolzenen bzw. mindestens plastifizierten Kunststoffkomponente im Vorvlies erreicht. Dabei kann entweder eine symmetrische Erwärmung des Vorvlieses mit der Dekorlage durch die beiden umlaufenden Metallbänder der Doppelbandpresse erfolgen oder eine unsymmetrische Erwärmung von der Unterseite her, um die thermische Belastung der Dekorlage zu minimieren. Die während des Verdichtens des Vorvlieses in der mindestens einen Doppelbandpresse angelegte Temperatur liegt zwischen 150 und 250°C, beispielsweise bei 160°C, bevorzugt zwischen 180 und 230°C oder 200 und 220°C. Der in der mindestens einen Doppelbandpresse angewendete Druck kann zwischen 2 MPa und 10 MPa, bevorzugt 3 MPa und 8 MPa, insbesondere bevorzugt 5 und 7 MPa liegen. Der Vorschub der Doppelbandpresse beträgt zwischen 5 und 15 m/min, bevorzugt zwischen 6 und 12 m/min.

Nach Verlassen der mindestens einen Doppelbandpresse wird die die Doppelbandpresse verlassende verdichtete Holzwerkstoffplatte in mindestens eine Kühlpresse eingeführt, in welcher ein Abkühlen der verdichteten Holzwerkstoffplatte auf Temperaturen zwischen 10 und 100°C, bevorzugt 15 und 70°C, insbesondere bevorzugt 20 und 40°C erfolgt. Dabei wird in der mindestens einen Kühlpresse ein Druck angewendet, der identisch oder zumindest fast identisch ist zu dem Druck in der Doppelbandpresse, d.h. in der Kühlpresse herrscht ein Druck zwischen 2 MPa und 10 MPa, bevorzugt 3 MPa und 8 MPa, insbesondere bevorzugt 5 und 7 MPa.

Das Einführen der verdichteten Holzwerkstoffplatte in eine Kühlpresse ist notwendig, da die Rückstellkräfte der Fasern so groß sein können, dass die Platte ohne des Schritts des Kühlpressens nach dem Verdichten in der Doppelbandpresse wieder aufgehen würde.

Nach dem Verlassen der Kühlpresse weisen die verdichteten Holzwerkstoffplatten eine Dicke zwischen 2 und 15 mm, bevorzugt 3 und 12 mm, insbesondere bevorzugt 4 und 10 mm auf.

Die Rohdichte der verdichteten Holzwerkstoffplatten nach Verlassen der Kühlpresse liegt in einem Bereich zwischen 500 und 1500 kg/m³, bevorzugt zwischen 650 und 1300 kg/m³, insbesondere bevorzugt zwischen 800 und 1100 kg/m³.

Zur Herstellung einer Holzwerkstoffplatte mit einer Rohdichte von 850 kg/m³ wird z.B. vorteilhafterweise ein Pressdruck in der Doppelbandpresse (und auch Kühlpresse) von 4,5 bis 5 MPa (45-50 bar) bei einer Presstemperatur in der Doppelbandpresse des Vorlaufes von 235°C und einer Presstemperatur auf der Oberfläche der Platte von 220°C angelegt. Im Falle der Herstellung einer Holzwerkstoffplatte mit einer Rohdichte von 950 kg/m³ wird vorteilhafterweise ein Pressdruck in der Doppelbandpresse (und auch Kühlpresse) von 5,5 bis 6 MPa (55-60 bar) bei einer Presstemperatur in der Doppelbandpresse des Vorlaufes von 235°C und einer Presstemperatur auf der Oberfläche der Platte von 220°C angelegt.

Die mit dem vorliegenden Verfahren hergestellten Holzwerkstoffplatten bzw. Holz-Kunststoff-Verbundwerkstoffe (WPC) sind durch eine Quellung von weniger als 5%, bevorzugt weniger als 3%, insbesondere bevorzugt weniger als 1 % gekennzeichnet.

Im Anschluss an die Herstellung der Holzwerkstoffplatten im Format von WPCs kann bevorzugt eine direkte Weiterverarbeitung der Platten zu geeigneten Dekorpaneelen bzw. Fußbodenbelägen erfolgen.

Gemäß einer weiteren Ausgestaltung kann es auch vorgesehen sein, dass die Holzwerkstoffplatte in Form eines WPC zumindest in einem Randbereich der Platte eine Profilierung aufweist, wobei das Profil beispielsweise die Einbringung eines Nut- und/oder Federprofils in eine Kante bzw. Seitenfläche der Holzwerkstoffplatte ermöglicht, wobei die so erhaltenen Paneele bzw. Holzwerkstoffplatten miteinander verbunden werden können und eine schwimmende Verlegung und Abdeckung eines Bodens ermöglichen.

In einer weiteren Ausführungsform des vorliegenden Verfahrens hat es sich als vorteilhaft erwiesen, dem Holzpartikel-Kunststoff-Gemisch vor dem Verdichten weitere Substanzen wie Füllstoffe oder Additive zuzugeben, die der Holzwerkstoffplatte spezielle Eigenschaften verleihen.

Als geeignete Additive können Flammenschutzmittel, lumineszierende oder antibakterielle Stoffe dem Holzpartikel-Kunststoff-Gemisch zugegeben werden. Geeignete Flammschutzmittel können ausgewählt sein aus der Gruppe enthaltend Phosphate, Borate, insbesondere Ammoniumpolyphosphat, Tris(tri-bromneopentyl)phospat, Zinkborat oder Borsäurekomplexe von mehrwertigen Alkoholen.

Weitere Additive können die UV-Beständigkeit, das Alterungsverhalten oder die elektrische Leitfähigkeit der Holzwerkstoffplatte beeinflussen. Zur Erhöhung der UV-Beständigkeit ist es z.B. bekannt, Kunststoffen sogenannte UV-stabilisierende Verbindungen wie die sogenannten HALS-Verbindungen zuzusetzen. Als Antifungizide und antibakterielle Mittel können u.a. Polyimine verwendet werden.

Auch ist es vorteilhaft, dem Holzpartikel-Kunststoff-Gemisch einen anorganischen Füllstoff zuzugeben. Als anorganischer Füllstoff können z.B. Materialien wie Talkum, Kreide, Titandioxid oder andere verwendet werden, die der Platte eine spezifische Färbung verleihen.

Die Erfindung wird nachfolgend unter Bezugnahme auf die Figur der Zeichnung an einem Ausführungsbeispiel näher erläutert. Es zeigt:
- Figur 1: eine schematische Darstellung einer Ausführungsform des erfindungsgemäßen Verfahrens.

Das in Figur 1 gezeigte Verfahrensschema umfasst eine Mischvorrichtung 1, in welche Holzfasern H und Kunststoff K, z.B. Biko-Fasern eingebracht werden. Die Mischvorrichtung 1 kann z.B. in Form einer Blasleitung vorliegen, in welcher durch die eingeblasene Luft eine intensive Vermischung der Holzfasern und Biko-Fasern erfolgt.

Aus der Mischvorrichtung 1 gelangt das Fasergemisch in eine Streuvorrichtung 2, aus welcher das Fasergemisch mechanisch ausgetragen wird und unter Bildung eines Vorvlieses auf ein Transportband 3 gestreut wird. Die Streuvorrichtung 2 kann z.B. in Form eines Walzenstreukopfes ausgebildet sein. Unterhalb des Transportbandes kann eine Waage z.B. in Form einer Bandwaage angeordnet sein, welche kontinuierlich das Gewicht des Vorvlieses ermittelt.

Das Transportband 3 führt das Vorvlies in einen Temperofen 4 z.B. in Form eines Durchströmungsofens mit einem Vorschub von bis zu 15 m/min ein. Im Temperofen erfolgt bei Temperaturen von bis zu 200°C ein Vorverdichten des Vorvlieses, wobei die Biko-Fasern angeschmolzen werden und eine Verbindung der Biko-Fasern mit den Holzfasern bewirkt wird.

Die Dicke des den Temperofen verlassenen Vorvlieses kann zwischen 20 und 100 mm betragen.

Nach Verlassen des Temperofens 4 wird das vorverdichtete Vorvlies unmittelbar in eine Doppelbandpresse 8 mit einem Vorschub von bis zu 12 m/min eingeführt. Gleichzeitig werden mittels der Abwickelvorrichtung 5 eine dekorative Finishfolie auf die Oberseite des Vorvlieses und mittels der Abwickelvorrichtung 7 ein Gegenzugpapier auf die Unterseite des Vorvlieses aufgetragen. Wahlweise kann nach Auftragen des dekorierten Papiers mit der Abwickelvorrichtung 5 noch ein Trennpapier oder eine Trennfolie aufgetragen werden mit der Abwickelvorrichtung 6. In der Doppelbandpresse 8 erfolgt die weitere Verdichtung des Vlieses bzw. Vorvlieses bei einem Druck von z.B. 3 MPa und einer Temperatur von z.B. 160° auf eine Dicke zwischen 2 und 15 mm, beispielsweise auf 4,5 mm.

Nach dem Anschmelzen der Biko-Fasern muss der Verdichtungszustand der die Doppelbandpresse 8 verlassende Platte so lange konstant gehalten werden, bis die Biko-Fasern soweit abgekühlt sind, dass die Erweichungstemperatur der selbigen sicher unterschritten ist, um ein "Aufgehen" der verdichteten Platte bedingt durch die Rückstellkräfte der Biko-Fasern zu verhindern. Hierzu wird die die Doppelbandpresse 8 verlassende verdichtete Platte unmittelbar in eine Kühlpresse 10 eingeführt, in welcher eine Abkühlung der verdichteten Platte auf Temperaturen zwischen 15 und 40°C erfolgt. Die Kühlung der Kühlpresse kann z.B. mittels Wasserkühlung erfolgen. Beim Verlassen der Doppelbandpresse 8 wird das optional aufgebrachte Trennpapier bzw. die Trennfolie mittels der Aufwickelvorrichtung 9 wieder entfernt.

Nach Verlassen der Kühlpresse 10 weist die verdichtete (WPC) Platte eine Dicke zwischen 2 und 12 mm und eine Rohdichte von z.B. 800 bis 1100 kg/m³ auf. Die WPC-Platte kann anschließend beliebig weiterverarbeitet und konfektioniert werden.

Das erfindungsgemäße Verfahren unterscheidet sich von den herkömmlichen Herstellungsverfahren für dekorierte Fußboden-, Decken- oder Wandplatten, wie z.B. Laminate, dadurch, dass der Auftrag der Dekorlage, gegebenenfalls der Overlaylage und der Gegenzuglage bereits viel früher im Produktionsprozess, nämlich simultan in dem Verfahrensschritt der Verdichtung des Vorvlieses zu einer Trägerplatte, in diesem Fall der Verdichtung des Vorvlieses zu einer WPC-Platte, durchgeführt wird.

Im Gegensatz dazu erfolgt bei herkömmlichen Verfahren zunächst die komplette Herstellung der Trägerplatten. Diese Trägerplatten werden dann unmittelbar oder gegebenenfalls erst nach einer Zwischenlagerung weiterverarbeitet. Erst bei der Weiterverarbeitung erfolgen das Auftragen des Dekors, das Auftragen von Schutzschichten und wahlweise auch einer Gegenzuglage. In einem weiteren separaten Schritt muss dann noch das Verpressen dieses Schichtaufbaus zu einem Laminat und wahlweise die Strukturgebung der dekorierten Oberfläche in einer Kurztaktpresse erfolgen. Die Dekor- und Overlaylagen und die Gegenzuglage können jedoch nicht einfach ohne weitere Vorbehandlung auf die Trägerplatte aufgetragen werden. Es ist mindestens ein Anschleifen der Oberflächen der Trägerplatte notwendig. Zum Fixieren der Dekor- und Overlaylagen und der Gegenzuglage ist der Einsatz von Klebstoffen notwendig.

Gegenüber diesem herkömmlichen Verfahren hat das Verfahren gemäß der vorliegenden Erfindung zahlreiche Vorteile. Die Verfahrensschritte "Vorbehandlung der Trägerplatte durch Anschleifen" sowie das sehr energieaufwendige Verpressen des Schichtaufbaus zu einem Laminat in einer Kurztaktpresse können entfallen. Dadurch kann das Herstellungsverfahren von dekorierten Trägerplatten stark vereinfacht werden. Dies führt zu hohen Energie- und Kosteneinsparungen. Weitere Einsparungsmöglichkeiten bestehen darin, dass kein Einsatz von Klebstoffen für das Fixieren der Dekor- und Overlaylagen und des Gegenzugs mehr notwendig ist.

Gegenüber diesem herkömmlichen Verfahren hat das Verfahren gemäß der vorliegenden Erfindung zahlreiche Vorteile. Die Verfahrensschritte "Vorbehandlung der Trägerplatte durch Anschleifen" sowie das sehr energieaufwendige Verpressen des Schichtaufbaus zu einem Laminat in einer Kurztaktpresse können entfallen. Dadurch kann das Herstellungsverfahren von dekorierten Trägerplatten stark vereinfacht werden. Dies führt zu hohen Energie- und Kosteneinsparungen.

### Ausführungsbeispiel

Faserkuchenzuschnitte bestehend aus 54 Gew.% Kunststofffasern (27 Gew.% PE-Fasern und 27 Gew.% PET-Bico-Fasern), 44 Gew.% Holz und 2 Gew.% Paraffin mit einem Flächengewicht von 3150 g/m², einer Dicke von 35 mm und einem Format von 1300 x 1400 mm wurden auf ein Transportband vor einer Doppelbandpresse aufgelegt. Die Doppelbandpresse besaß eine Heizzone mit einer Länge von drei Metern und eine Kühlzone mit einer Länge von sechs Metern.

Von oben wurde über eine Abwickelvorrichtung eine dekorative Finishfolie auf den Faserkuchen aufgelegt, das auf der Oberseite mit einem korundhaltigen, strahlenhärtenden Lack ablackiert war. Das Gewicht des lackierten Papiers lag bei ca. 200 g/m². Mit einer zweiten Abwickelvorrichtung wurde auf die dekorative Folie ein Trennpapier aufgebracht. Auf die Unterseite des Faserkuchens wurde über eine Abwickelvorrichtung ein Gegenzugpapier (Grammatur: 80 g/m²) zugeführt.

Der Faserkuchen lief dann in die Doppelbandpresse ein und wurde bei einem Vorschub von 2 m/min., einem Druck von 30 bar und einer Temperatur am oberen und unteren Stahlband von 160 °C auf eine Stärke von 4,5 mm komprimiert. Mit einem mitlaufenden Thermoelement wurde die Temperatur in der Faserkuchenmitte bestimmt. Sie lag am Ende der Heizzone bei 140 °C.

Hinter der Presse wurde das Trennpapier aufgewickelt. Das dekorative Papier und das Gegenzugpapier waren homogen und faltenfrei auf die während des Pressvorgangs entstandene WPC-Platte (WPC = wood plastic composite, Holz-Kunststoff-Verbundwerkstoff) aufgepresst worden. Beim Gitterschnitttest konnte das dekorative Papier nur mit vollflächigem Faserbesatz auf der Rückseite abgeschält werden, was auf eine sehr gute Verbindung zwischen Folie und WPC-Platte schließen lässt.

## Patentansprüche

1. Verfahren zur Herstellung einer Holz-Kunststoff-Verbundwerkstoffplatte, umfassend die Schritte:
- Aufbringen eines Gemisches aus Holzpartikeln und Kunststoff auf ein erstes Transportband (3) unter Ausbildung eines Vorvlieses und Einführen des Vorvlieses in mindestens einen ersten Temperofen (4) zum Vorverdichten;
- Abkühlen und Konfektionieren des vorverdichteten Vorvlieses nach dem Verlassen des Temperofens
- Überführen des vorverdichteten Vorvlieses in mindestens eine Doppelbandpresse (8) unter simultanem Aufbringen mindestens einer Dekorlage mindestens auf der Oberseite des Vorvlieses;
- weiteres Verdichten des vorverdichteten Vorvlieses zu einer Platte aus einem Holz-Kunststoff-Verbundwerkstoff; und
- Abkühlen der verdichteten Platte aus dem Holz-Kunststoff-Verbundwerkstoff in mindestens einer Kühlpresse (10)
, wobei die verwendeten Holzpartikel Holzfasern, Holzspäne oder Holzmehl sind und
die verdichtete Platte nach Verlassen der Kühlpresse (10) eine Rohdichte zwischen 500 und 1500 kg/m³ aufweist.

2. Verfahren nach Anspruch 1, weiterhin umfassend das simultane Aufbringen einer Overlaylage oberhalb der Dekorlage während der Überführung des vorverdichteten Vorvlieses in die mindestens eine Doppelbandpresse (8).

3. Verfahren nach Anspruch 1 oder 2, weiterhin umfassend das simultane Aufbringen einer Trennlage oberhalb der Dekorlage und/oder Overlaylage während der Überführung des vorverdichteten Vorvlieses in die mindestens eine Doppelbandpresse (8).

4. Verfahren nach einem der vorhergehenden Ansprüche, weiterhin umfassend das simultane Aufbringen einer Gegenzuglage auf der Unterseite des vorverdichteten Vorvlieses während der Überführung in die mindestens eine Doppelbandpresse (8).

5. Verfahren nach einem der vorhergehenden Ansprüche, wobei die Dekorlage ausgewählt ist aus der Gruppe enthaltend Kunststofffolien, Finishfolien, Grundierfolien und Dekorpapiere auf Zellulosebasis.

6. Verfahren nach einem der vorhergehenden Ansprüche, wobei die Dekorlage und/oder die Gegenzuglage mit einem wärmehärtbaren Kunstharz oder einem strahlenhärtbaren Lack imprägniert sind.

7. Verfahren nach einem der vorherigen Ansprüche, weiterhin umfassend die Ausbildung einer Oberflächenstruktur wenigstens an der Oberseite der Platte aus dem Holz-Kunststoff-Verbundwerkstoff, insbesondere durch:
a) Verwendung einer bereits strukturierten Dekorfolie;
b) Verwendung eines Strukturgeberpapiers, das zwischen dem oberen Band der Doppelbandpresse (8) und der Oberseite des vorverdichteten Vorvlieses mitgeführt wird; oder
c) Einprägen einer Struktur während des Durchlaufs durch die Doppelbandpresse (8) durch Verwendung eines oberen Bandes der Doppelbandpresse, das seinerseits eine Struktur aufweist.

8. Verfahren nach Anspruch 7, wobei die gemäß a) strukturierte Dekorfolie eine bereits strukturierte Kunststofffolie ist.

9. Verfahren nach einem der vorhergehenden Ansprüche, wobei als Kunststoff ein Gemisch aus Polyethylen (PE)- oder Polypropylen (PP)- und Bikomponentenfasern verwendet wird.

10. Verfahren nach einem der vorhergehenden Ansprüche, wobei das Holzpartikel-Kunststoff-Gemisch ein Mischungsverhältnis zwischen 90 Gew% Holzpartikel / 10 Gew% Kunststoff und 20 Gew% Holzpartikel / 80 Gew% Kunststoff, bevorzugt zwischen 70 Gew% Holzpartikel / 30 Gew% Kunststoff und 40 Gew% Holzpartikel / 60 Gew% Kunststoff umfasst.

11. Verfahren nach einem der vorhergehenden Ansprüche, wobei in dem Kunststofffaser-Anteil des Holz-Kunststoff-Verbundwerkstoffs der Anteil an PE- oder PP-Fasern mindestens 40 Gew.%, beträgt.

12. Verfahren nach einem der vorhergehenden Ansprüche, wobei das vorverdichtete Vorvlies in der mindestens einen Doppelbandpresse (8) auf eine Dicke zwischen 2 und 20 mm, bevorzugt 3 und 15 mm, insbesondere bevorzugt 4 und 10 mm verdichtet wird.

13. Verfahren nach einem der vorhergehenden Ansprüche, wobei das vorverdichtete Vorvlies in der mindestens einen Doppelbandpresse (8) bei Temperaturen zwischen 150 und 250°C und/oder bei einem Druck zwischen 2 MPa und 10 MPa, bevorzugt 3 MPa und 8 MPa verdichtet wird.

14. Verfahren nach einem der vorhergehenden Ansprüche, wobei die verdichteten Platten aus dem Holz-Kunststoff-Verbundwerkstoff nach Verlassen der Kühlpresse (10) eine Dicke zwischen 2 und 15 mm, bevorzugt 3 und 12 mm, insbesondere bevorzugt 4 und 10 mm aufweisen.

## Claims

1. Process for the production of a wood-plastic-composite board, comprising the following steps:
• application of a mixture of wood particles and plastic to a first conveyor belt (3) to form a preliminary web and introduction of the preliminary web into at least one first heat-conditioning oven (4) for precompaction;
• cooling of, and further operations on, the precompacted preliminary web after discharge from the heat-conditioning oven;
• transfer of the precompacted preliminary web into at least one twin-belt press (8) with simultaneous application of at least one decorative ply at least on the upper side of the preliminary web;
• further compaction of the precompacted preliminary web to give a board made of a wood-plastic-composite material; and
• cooling of the compacted board made of the wood-plastic-composite material in at least one cooling press (10),
where
the wood particles used are wood fibres, wood chips or wood flour and
the envelope density of the compacted board after discharge from the cooling press (10) is from 500 to 1500 kg/m³.

2. Process according to Claim 1, moreover comprising the simultaneous application of an overlay ply above the decorative ply during the transfer of the precompacted preliminary web into the at least one twin-belt press (8).

3. Process according to Claim 1 or 2, moreover comprising the simultaneous application of a spacer ply above the decorative ply and/or overlay ply during the transfer of the precompacted preliminary web into the at least one twin-belt press (8).

4. Process according to any of the preceding claims, moreover comprising the simultaneous application of a counterbalancing ply on the underside of the precompacted preliminary web during the transfer into the at least one twin-belt press (8).

5. Process according to any of the preceding claims, where the decorative ply is selected from the group comprising plastics foils, finishing foils, coatable foils and cellulose-based decorative papers.

6. Process according to any of the preceding claims, where the decorative ply and/or the counterbalancing ply have been impregnated with a heat-curable synthetic resin or with a radiation-curable lacquer.

7. Process according to any of the preceding claims, moreover comprising the formation of a surface structure at least on the upper side of the board made of the wood-plastic-composite material, in particular via:
a) use of a prestructured decorative foil;
b) use of a structuring paper which is passed concomitantly between the upper belt of the twin-belt press (8) and the upper side of the precompacted preliminary web; or
c) embossing of a structure during passage through the twin-belt press (8) via use, in the twin-belt press, of an upper belt which itself has a structure.

8. Process according to Claim 7, where the decorative foil structured according to a) is a prestructured plastics foil.

9. Process according to any of the preceding claims, where plastic used comprises a mixture of polyethylene (PE) fibres or polypropylene (PP) fibres and bicomponent fibres.

10. Process according to any of the preceding claims, where the mixing ratio in the wood-particle-plastic mixture is from 90% by weight of wood particles / 10% by weight of plastic to 20% by weight of wood particles / 80% by weight of plastic, preferably from 70% by weight of wood particles / 30% by weight of plastic to 40% by weight of wood particles / 60% by weight of plastic.

11. Process according to any of the preceding claims, where the proportion of PE fibres or PP fibres in the synthetic fibre content of the wood-plastic-composite material is at least 40% by weight.

12. Process according to any of the preceding claims, where the thickness to which the precompacted preliminary web is compacted in the at least one twin-belt press (8) is from 2 to 20 mm, preferably from 3 to 15 mm, with particular preference from 4 to 10 mm.

13. Process according to any of the preceding claims, where the precompacted preliminary web is compacted in the at least one twin-belt press (8) at temperatures of from 150 to 250°C and/or at a pressure of from 2 MPa to 10 MPa, preferably from 3 MPa to 8 MPa.

14. Process according to any of the preceding claims, where the thickness of the compacted boards made of the wood-plastic-composite material after discharge from the cooling press (10) is from 2 to 15 mm, preferably from 3 to 12 mm, with particular preference from 4 to 10 mm.

## Revendications

1. Procédé destiné à la fabrication d'une plaque en matériau composite constituée de bois et de matière plastique, comprenant les phases suivantes :
- application d'un mélange composé de particules de bois et de matière plastique sur une première bande de transport (3) en formant une couche préliminaire de toison non tissée et en introduisant la couche préliminaire de toison non tissée dans au moins un premier four de recuit (4) en vue de son compactage préalable ;
- refroidissement et confection de la couche préliminaire, préalablement compactée, de toison non tissée à la sortie du four de recuit ;
- passage de la couche préliminaire, préalablement compactée, de toison non tissée dans au moins une presse à double bande (8), avec une application simultanée d'au moins une couche de décoration, tout au moins sur la face supérieure de la couche préliminaire de toison non tissée ;
- nouveau compactage de la couche préliminaire préalablement compactée, de toison non tissée pour donner lieu à une plaque en matériau composite constituée de bois et de matière plastique ; et
- refroidissement dans au moins une presse de refroidissement (10) de la plaque compactée issue de la plaque en matériau composite constituée de bois et de matière plastique,
où
les particules en bois utilisées sont des fibres de bois, des copeaux de bois ou de la farine de bois et
la plaque compactée à la sortie de la presse de refroidissement (10) présente une masse volumique comprise entre 500 et 1500 kg/m³.

2. Procédé selon la revendication 1, comprenant en outre l'application simultanée d'une couche de recouvrement au-dessus de la couche de décoration pendant le passage de la couche préliminaire, préalablement compactée, de toison non tissée dans l'au moins une presse à double bande (8).

3. Procédé selon la revendication 1 ou 2, comprenant en outre l'application simultanée d'une couche de séparation au-dessus de la couche de décoration et/ou de la couche de recouvrement pendant le passage de la couche préliminaire, préalablement compactée, de toison non tissée dans l'au moins une presse à double bande (8).

4. Procédé selon l'une des revendications précédentes, comprenant en outre l'application simultanée d'une couche de contre-traction sur la face inférieure de la couche préliminaire, préalablement compactée, de toison non tissée pendant le passage dans l'au moins une presse à double bande (8).

5. Procédé selon l'une des revendications précédentes, où la couche de décoration est sélectionnée à partir du groupe contenant des films en matière plastique, des films de finition, des films d'apprêt et des papiers décoratifs à base de cellulose.

6. Procédé selon l'une des revendications précédentes, où la couche décorative et/ou la couche de contre-traction sont imprégnées d'une résine synthétique thermodurcissable ou d'une laque durcissable par rayonnement.

7. Procédé selon l'une des revendications antérieures, comprenant en outre la formation d'une structure de surface, tout au moins au niveau de la face supérieure de la plaque en matériau composite constituée de bois et de matière plastique, en particulier par :
a) l'utilisation d'un film décoratif déjà structuré ;
b) l'utilisation d'un papier formant élément structurant qui est co-entraîné entre la bande supérieure de la presse à double bande (8) et la face supérieure de la couche préliminaire, préalablement compactée, de toison non tissée est ; ou
c) l'impression d'une structure pendant le passage à travers la presse à double bande (8) en utilisant une bande supérieure de la presse à double bande, laquelle bande supérieure présente de son côté une structure.

8. Procédé selon la revendication 7, où le film décoratif structuré conformément à a) est un film en matière plastique déjà structuré.

9. Procédé selon l'une des revendications précédentes, où un mélange constitué de fibres de polyéthylène (PE) ou de fibres de polypropylène (PP), d'une part, et de fibres à deux composants, d'autre part, est employé comme matière plastique.

10. Procédé selon l'une des revendications précédentes, où le mélange de particules en bois et de matière plastique comprend un rapport de mélange compris entre 90 % en volume de particules en bois pour 10 % en volume de matière plastique et 20 % en volume de particules en bois pour 80 % en volume de matière plastique, compris de préférence entre 70 % en volume de particules en bois pour 30 % en volume de matière plastique et 40 % en volume de particules en bois pour 60 % en volume de matière plastique.

11. Procédé selon l'une des revendications précédentes, où la proportion en fibres de PE ou de PP dans la proportion de fibres en matière plastique du matériau composite constituée de bois et de matière plastique s'élève à au moins 40 % en poids.

12. Procédé selon l'une des revendications précédentes, où la couche préliminaire, préalablement compactée, de toison non tissée est comprimée, dans l'au moins une presse à double bande (8), à une épaisseur comprise entre 2 mm et 20 mm, de préférence entre 3 mm et 15 mm, en particulier de préférence entre 4 mm et 10 mm.

13. Procédé selon l'une des revendications précédentes, où la couche préliminaire, préalablement compactée, de toison non tissée est comprimée dans l'au moins une presse à double bande (8) à des températures comprises entre 150 °C et 250 °C et/ou à une pression comprise entre 2 MPa et 10 MPa, de préférence entre 3 MPa et 8 MPa.

14. Procédé selon l'une des revendications précédentes, où les plaques compactées en matériau composite constituées de bois et de matière plastique présentent à la sortie de la presse de refroidissement (10) une épaisseur comprise entre 2 mm et 15 mm, de préférence entre 3 mm et 12 mm, en particulier de préférence entre 4 mm et 10 mm.
